# FASCICULE DE BREVET EUROPEEN

(11) **EP 0 008 552 B1**
(45) Date de publication et mention de la délivrance du brevet: **02.09.1981**
(21) Numéro de dépôt: 79400553.8
(22) Date de dépôt: 03.08.1979
(51) Int. Cl.: C22B 60/02, C25B 1/00, C01G 43/00

(54) **Procédé de récupération de l'uranium contenu dans une phase organique**
Verfahren zur Rückgewinnung von Uran aus einer organischen Phase
Process for the recovery of uranium from an organic phase

(30) Priorité: 17.08.1978 FR 7823950
(43) Date de publication de la demande: 05.03.1980
(73) Titulaire: RHONE-POULENC CHIMIE DE BASE, 92408 Courbevoie (FR)
(72) Inventeur: Nenner, Thomas, F-92370 Chaville (FR); Foraison, Dominique, F-75018 Paris (FR)
(74) Mandataire: Dubruc, Philippe

## Description

La présente invention concerne un procédé de récupération de l'uranium contenu dans une phase organique complexante et elle concerne plus particulièrement la concentration et la purification de l'uranium extrait d'un acide phosphorique de voie humide.

Il est connu de récupérer l'uranium de solutions aqueuses le contenant à des concentrations faibles, en le séparant des autres espèces (le cas échéant valorisables) constitutives des minerais traités, au moyen d'un ensemble d'extractions liquide-liquide et de traitements chimiques ayant pour but d'isoler l'uranium et de le récupérer sous forme d'oxyde U30$ de pureté élevée, utilisable comme source de combustible nucléaire. Ces procédés s'appliquent à la récupération à des minerais tels que les roches phosphatées, fournissant par ailleurs l'acide phosphorique ou à des minerais d'origines diverses à teneur plus ou moins élevée en uranium présent le plus souvent sous forme d'oxydes. Le procédé comporte généralement le traitement du minerai a l'aide d'un acide fort et concentré tel que les acides sulfurique, phosphorique, chlorhydrique, nitrique, pour fournir une solution aqueuse contenant des ions uranyl à l'état très dilué conjointement avec d'autres ions contaminants, d'ou l'on recupère l'uranium.

Un exemple typique de traitement d'une telle solution est décrit par F. J. Hurst et D. J. Crouse - Ind. Eng. Chem. Process Des. Develop., vol. 11, n° 1, 1972, pages 122-128 à partir d'un acide phosphorique brut de voie humide résultant de l'attaque d'une roche phosphatée par l'acide sulfurique.

La solution résultante dans laquelle l'uranium se trouve ou est transformé à l'état exydé U (VI) est soumise à un premier cycle d'extraction de l'uranium au moyen d'un solvant origanique constitué par un mélange synergique d'extractants, de l'acide di-(2 éthylhexyl) phosphorique (désigné par HDEHP) et d'oxyde de trioctylphosphine (désigné par TOPO), dilués dans un hydrocarbure du type kérosène. L'uranium est alors extrait dans le solvant organique sous forme d'un complexe d'uranyl formé entre les ions de l'uranium (VI) U02¹ et le mélange synergique des extractants. L'uranium est ensuite récupéré de la phase organique dans laquelle il a été extrait, par contact avec une solution aqueuse d'acide phosphorique contenant suffisamment d'ions fer (II) pour réduire l'uranium (VI) en uranium (IV) qui, non etrait par le solvant organique, est transféré en phase aquese. Cette phase aqueuse est ensuite réoxydée pour amener à nouveau l'uranium au degré d'oxydation (VI) puis est soumise à un deuxième cycle d'extraction par une phase organique contenant le mélange synergique d'extractants HDEHP-TOPO pour obtenir finalement après réextraction de l'uranium par une solution de carbonate d'ammonium, un carbonate mixte d'uranium et d'ammonium suffisamment pur.

Ce procédé présente des inconvénients au plan de son exploitation industrielle. Notamment la réextraction réductrice dans le premier cycle nécessaite l'adjonction d'ion fer (11) que l'on obtient par attaque du fer par l'acide phosphorique, qui est une réaction lente et difficile ou par introduction d'un sel de fer (II) - ce qui implique l'introduction d'un anion supplémentaire. Quoiqu'il en soit, cette façon d'opérer présente l'inconvénient d'introduire une quantité notable de ferdans l'acide phosphorique qui gêne sérieusement le deuxième cycle de purification de l'uranium en aval. De plus ce deuxième cycle d'extraction est effectué sur la solution aqueuse oxydée et un tratement par un oxydant est nécessaire. Si cette oxydation est pratiquée au moyen de l'air, l'opération est lente et nécessite un appareillage conséquent. Si cette oxydation est pratiquée au moyen d'un oxydant chimique, elle implique l'introduction d'ions étrangers nuisibles; par exemple, l'introduction d'ions chlorate fournit par réduction des ions chlorure qui sont des agents de corrosion puissants. Par ailleurs, l'emploi d'eau oxygénée est d'un prix de revient élevé.

Par ailleurs, il est connu selon le brevet français n° 2.041.169 de modifier la valence d'un métal à valence variable, contenu dans une solution organique, en formant par agitation une dispersion de ladite solution organique avec une solution aqueuse non miscible et en faisant passer un courant électrique à travers ladite dispersion dans la zone cathodique d'un électrolyseur si l'on souhaite un état de valence inférieur ou dans la zone anodique, si l'on souhaite un état de valence supérieur, ledit électrolyseur comportant une membrane poreuse de séparation des zones.

Le procédé de l'invention comprend le traitement en continu dans une zone de contact d'une phase organique contenant un complexe d'uranyl formé entre les ions de l'uranium (VI) U02⁺ et un extractant ou un mélange d'extractants non miscible à l'eau, éventuellement un excè's d'extractant ou mélange d'extractants non complexé avec l'uranium, le cas échéant dilués par un solvant organique inerte non miscible à l'eau, au moyen d'une solution d'extraction aqueuse contenant un agent oxydo- réducteur, à l'état réduit, qui est réducteur de l'uranium (VI) en uranium (IV), dans ladite solution aqueuse, ce par quoi l'on réduit et extrait dans ladite solution aqueuse l'uranium sous la forme d'ions U (IV), puis la séparation d'une phase organique épuisée en uranium et d'une phase aqueuse chargée en uranium, le procédé étant caractérisé en ce que:
1) ladite solution aqueuse d'extraction provient en totalité ou en partie du compartiment cathodique d'une cellule électrolytique à séparateur sous tension de courant continu;
2) ladite phase aqueuse provenant de ladite zone de contact et chargée en uranium alimente en totalité ou en partie le compartiment anodique de ladite cellule électrolytique à séparateur sous tension de courant continu, ce par quoi l'on recueille une phase aqueuse, concentrée en uranium substantiellement sous forme U (VI) et l'agent d'oxydo-réduction à l'état oxydé qui constitute la production.

Selon l'invention, la phase organique de départ contient un extractant pour les ions uranium (VI) mais extrayant peu l'uranium (IV). Ce type d'extractant est bien connu dans la technique. Il comprend les extractants cationiques parmi lesquels on peut citer à titre d'exemples non limitatifs, des produits tels que certains acides mono ou dialkylphosphoriques, alkylphosphoniques, alkylphenylphosphori- ques, alkylphosphiniques, alkylpyrophosphoriques utilisés seuls ou en mélange, les chaines alkyle comportant en général de 4 à 10 atomes de carbone. Le cas échéant, l'agent d'extraction tel que défini ci-dessus peut être associé à un agent synergique d'extraction bien connu tel que par exemple les alkylphosphates, alkylphosphonates, alkylphosphinates ou oxydes de trialkylphosphine. Parmi les couples convenant bien au cas de l'extraction de l'uranium de l'acide phosphorique, on peut citer à titre d'exemple le mélange acide di (2 ethyl- hexyl) phosphorique - oxyde de trioctylphosphine. Il comprend de même des extractants anioniques tels que certaines alkylamines secondaires ou tertiaires non solubles dans l'eau et des extractants bien connus, à caractère neutre, non miscibles dans l'eau tels que des phosphates de trialkyle.

La phase organique contient, le cas échéant, un diluant organique inerte vis-à-vis des extractants afin d'améliorer les propriétés hydrodynamiques de la phase organique. Selon l'invention, de nombreux solvants organiques ou leurs mélanges peuvent être utilisés en tant que diluant. A titre illustratif, on peut citer les hydrocarbures aliphatiques comme le kérosène, aromatiques, halogénés et des éthers de pétrole, etc... En général, les caractéristiques du diluant inerte ne sont pas critiques bien que certains présentent des advantages dans des conditions particulières d'utilisation.

La concentration de l'extractant dans le diluant peut varier dans de larges limites comprises entre 0,05 moliare et l'extractant pur. Toutefois, du point de vue pratique, on utilise habituellement des solutions d'extractant comprises entre 0,1 et 2 molaire. Dans le cas de l'utilisation d'un extractant conjointement avec un agent synergique d'extraction, la solution va de 0,1 à 2 molaire pour l'extractant et de 0,01 à 2 molaire pour l'agent synergique.

La phase organique de départ contient de l'uranium au degré d'oxydation (VI), compte tenu des conditions de réalisation de cette solution. Elle contient également d'autres espèces chimiques en fonction de ses conditions de réalisation. Notamment dans le cas d'une solution obtenue par extraction liquide-liquide d'un acide phosphorique brut de voie humide, elle contient habituellement de l'acide phosphorique et d'autres anions et des cations de métaux comme AI, Fe, Ti, V, etc... à l'état faiblement concentré. La concentration en uranium de la phase organique est généralement comprise entre 20 et 3000 mg exprimée en uranium métal par litre de phase, de préférence entre 50 et 500 mg par litre.

La solution aqueuse qui est mise en contact avec la phase organique précédente contient, en général, un acide fort et complexant tel que l'acide phosphorique ou chlorhydrique et éventuellement, d'autres acides ou leurs mélanges, avec la restriction que la présence de ces acides ne conduise pas à une précipitation de l'uranium. La solution aqueuse contient également un agent d'oxydo-réduction de l'uranium (VI) en uranium (IV), l'agent étant à l'état réduit. Le potentiel électrochimique du couple oxydoréducteur précédent dans la solution aqueuse considérée est tel qu'il soit inférieur à celui du couple uranium (VI) - uranium (IV) dans ladite solution. Un couple oxydo-réducteur représentatif est le couple fer (III)/fer (II). Par conséquent, dans le cas d'utilisation de ce couple, la solution aqueuse contient du fer au degré d'oxydation (II). Afin de déplacer l'équilibre de la réaction entre les ions U (VI) et Fe (II) d'une part et U (IV) et Fe (III) d'autre part, dans le sens favourable à la production d'ions U (IV), il y a lieu que la solution contienne un important excès d'ion fer (II) par rapport aux ions uranium. La concentration de la solution en fer au degré d'oxydation (II) est habituellement comprise entre 0,5 et 100 grammes par litre. La concentration en acide fort de la solution peut varier dans de larges limites. Toutefois, dans la pratique, en vue d'obtenir un épuisement maximal en uranium de la solution organique, la concentration sera choisie en fonction des phases spécifiques utilisées et de la température. Dans le cas où l'acide fort et complexant de la solution aqueuse est l'acide phosphorique, sa concentration dans la solution doit être comprise entre 18 et 70%, de préférence supérieure à 35% en poids de P_{Z}O_{S}. La solution peut également contenir des ions fer au degré d'oxydation (III); le rapport de la concentration en ions fer (11) à la concentration en ions fer (III) peut varier dans de très larges limites. Toutefois dans la pratique, une valeur supérieure à 0,1 est indiquée, mais de préférence, elle est supérieure à 10.

La phase organique contenant l'uranium au degré d'oxydation (VI) et la solution aqueuse qui ont été décrites ci-dessus, sont mises en contact dans un appareil conventionnel d'extraction liquide-liquide. On peut réaliser cette mise en contact dans des mélangeurs-décanteurs, des colonnes garnies ou pulsées, ou tout autre appareil approprié, le contact étant a co-courant ou à contre-courant. La température lorsde la mise en contact n'est pas critique mais pour des raisons pratiques on préfère opérer entre 20°C et 80°C, de préférence au voisinage de 50°C.

Le rapport des débits de la phase organique à la solution aqueuse d'extraction entrant dans la zone de contact n'est pas critique mais doit être maintenu le plus élevé possible afin de récupérer l'uranium sous forme d'une solution concentrée. Toutefois, une valeur comprise entre 20 et 50 conduit aux meilleurs résultats. Cet intervalle de valeur ne tient pas compte du recyclage interne dans la zone d'extraction.

Au cours de la mise en contact, on pense que l'équilibre de partage de l'uranium (VI) entre la phase organique et la solution aqueuse s'établit rapidement, tandis que la réduction de l'uranium (VI) dans la solution aqueuse par l'agent réducteur est lente. La connaissance de cette cinétique de réduction et des isothermes de partage de U (VI) et de U (IV) entre les deux phases permet de régler les différents paramètres de la mise en contact en vue d'un résultat maximal de l'extraction.

La phase aqueuse sortant, après séparation, de la zone de contact précédente, contenant les ions U (IV) et l'agent d'oxydo-réduction à l'état partiellement oxydé, est de préférence divisé en deux courants alimentant chacun un compartiment d'une cellule électrolytique à séparateur sous tension de courant continu. Le premier courant dérivé alimente le compartiment cathodique de ladite cellule sous tension de courant continu, ce par quoi l'on réduit électrolytiquement l'agent d'oxydo-réduction. Ainsi dans le cas de l'utilisation du couple fer lll/fer Il comme agent oxydo-réducteur, on réduit des ions fer (III) en ions fer (II). Ensuite, ce premier courant alimente à nouveau la zone de contact avec la phase organique précédemment définie, pour constituer une boucle de circulation fermée. Après dérivation de ce premier courant, avant son introduction dans le compartiment cathodique de la cellule électrolytique, on lui adjoint une solution aqueuse contenant de préférence l'acide fort et complexant, et contenant des ions du couple oxydo- réducteur, en des quantités correspondantes à celles soutirées dans le deuxième courant dérivé, ceci afin d'équilibrer le bilan des matières. Dans le cas précis d'application du présent procédé au traitement d'une phase organique contenant de l'uranium (VI) et provenant de l'extraction d'un acide phosphorique brut de voie humide, la solution aqueuse ajoutée au premier courant dérivé comporte de l'acide phosphorique a' une concentration équivalente à celle de la solution aqueuse circulant dans la précédente boucle. Dans le cas del'utilisation comme agent oxydo-réducteur, du couple fer (III)/fer (II), le fer de cette solution ajoutée peut être sous la forme d'ions fer (II) ou fer (III) et peut provenir soit du fer présent dans l'acide phosphorique, soit de sel de fer (II) ou de fer (III) ajouté à cette solution, soit de l'attaque de fer par l'acide phosphorique.

Le deuxième courant dérivé alimente le compartiment anodique de ladite cellule électrolytique à séparateur sous tension de courant continu, l'intensité dans les deux compartiments étant égale, ce par quoi l'on recueille en tant que résultat, une phase aqueuse, concentrée en uranium substantiellement sous forme U (VI) et contenant l'agent d'oxydoréduction à l'état oxydé, qui constitue la production. La phase aqueuse sortant du compartiment anodique d'une concentration élevée en uranium au degré d'oxydation (VI) subit des traitements physiques et chimiques subséquents, qui ne font pas partie de l'invention, en vue d'en récupérer l'uranium.

La cellule électrolytique utilisée pour la mise en oeuvre du procédé de l'invention est une cellule à séparateur bien connue. Comme séparateur, on peut utiliser un matériau poreux tel qu'une céramique ou une matière plastique rendue poreuse par frittage ou par introduction de porophore ou une membrane échangeuse d'ion. Parmi ces séparateurs, on préfère une membrane échangeuse d'ion cationique, de préférence constituée de polymère perfluoré à groupements acide sulfonique. L'anode est en général constituée de graphite ou d'un métal recouvert d'un revêtement électroactif comme le couple Ti/alliage de métaux précieux. La cathode peut être constituée de différents métaux comme le platine, le plomb, le couple Ti/alliage de métaux précieux. La configuration de la cellule est en général du type plane à grande surface d'électrode et à espacement faible entre les électrodes. Dans une forme préférentielle de mise en oeuvre industrielle, on utilise une batterie d'éléments d'électrolyse montés en série dans un dispositif multicellulaire du type filtrepresse bien connu. Dans cette forme de réalisation, l'alimentation des compartiments cathodiques peut être en parallèle ou en série, ceci afin de régler les débits de liquide dans chaque élément. Afin de favoriser les réactions électrochimiques, il peut s'avérer judicieux d'augmenter la surface active des électrodes ou de provoquer une agitation importante des solutions par des jeux de chicanes. De même, l'alimentation des compartiments anodiques est due type en série ou en parallèle. En plus, afin d'équilibrer les pressions des deux compartiments, le compartiment anodique peut comporter un recyclage de la solution sortante.

L'invention sera mieux comprise à l'aide des figures ci-jointes dans lesquelles:
-la figure 1 est une représentation schématique de la circulation des courants liquides selon un mode de réalisation principal qui peut comporter plusieurs variantes d'exécution, et fonctionnant à une zone de contact et un élément ou une batterie d'éléments électrolytiques.
-la figure 2 est une autre forme de réalisation à une zone et une batterie d'éléments.
-la figure 3 est un mode de réalisation comportant deux zones de contact et deux batteries d'éléments électrolytiques avec les courants associés.
-la figure 4 est une représentation schématique d'un mode de réalisation comportant une zone de contact et deux batteries d'éléments électrolytiques.
-la figure 5 illustre un mode de réalisation comportant un autre mode de circulation des solutions à une zone de contact et une batterie d'éléments électrolytiques.

Sur la figure 1, on illustre la circulation des courants liquides selon le mode de réalisation principal. On introduit par le courant (1) une phase organique contenant l'extractant, le cas échéant un diluant organique inerte et l'uranium au degré d'oxydation (VI), dans une zone de contact liquide-liquide (2). Par le courant (6), on y introduit également une solution aqueuse d'extraction contennant l'agent oxydo-réducteur à l'état réduit. Après décantation des phases, il sort de la zone (2), un courant de phase organique (3) épuisée en uranium et un courant (4) de phase aqueuse contenant de l'uranium (IV), et l'agent oxydo-réducteur en partie oxydé. Ce courant (4) est divisé en un courant (5) qui est ajouté au courant (6) afin de constituer une boucle de recyclage. Le courant restant est à son tour divisé en deux courants (7) et (8). Le courant (8) alimente les compartiments cathodiques d'une batterie de cellules électrolytiques représentés schématiquement par (12) et le courant (7) alimente les compartiments anodiques de ladite batterie et sont représentés schématiquement par (13). On ajoute par ailleurs au courant (8) un courant (10) constitué d'une solution aqueuse contennant l'agent d'oxydo-réduction. Des compartiments cathodiques sort un courant (9) qui, après adjonction du courant (5) constitue la solution aqueuse entrant dans la zone de contact (2). Des compartiments anodiques (13) sort une solution aqueuse que l'on envoie à un stockage non représenté et contenant, le cas échéant, l'acide complexant, de l'uranium à l'état concentré substantiellement sous forme U (VI) et l'agent oxydo-réducteur à l'état oxydé, qui constitue la production. Cette solution subit ensuite des traitements subséquents pour en récupérer l'uranium.

Dans une première variante de ce mode de réalisation principal, on envoie la totalité du courant (4) dans les compartiments anodiques (13). De ce fait, le courant (5) est nul et le courant (8) est nul, si bien que les compartiments cathodiques (12) sont uniquement alimentés en continu par une solution aqueuse fraiche, contenant, le cas échéant, l'acide complexant et le couple oxydo-réducteur.

Dans une deuxième variante, les courants (5) et (8) n'étant pas nuls, le courant (10) est introduit dans le courant (8) pour former après l'adjonction du courant (5) le courant de solution aqueuse alimentant la zone (2).

Bien entendu, dans le cas d'utilisation du couple fer (11)/fer (III), la solution (6) doit satisfaire aux conditions décrites cidessus en ce qui concerne le rapport fer (11)/fer (III) et le pouvoir réducteur de la solution. Dans ce cas, seul le courant dérivé (8) alimente les compartiments cathodiques (12) pour y subir une réduction des ions fer (III).

Dans une troisième variante facultative, la solution de production (11) sortant des compartiments anodiques (13) et qui contient l'uranium substantiellement sous forme U (VI) peut être additionnée d'une très faible quantité d'oxydant chimique tel que l'eau oxygénée, afin de parfaire au cours du stockage, la transformation en U (VI) des ions U (IV); mais en tout état de cause, la quantité d'oxydant chimique ajoutée représente une fraction très faible, de préférence (de l'ordre de quelques pourcents) de la quantité d'oxydant qui auraient été nécessaire pour aboutir à une oxydation totale de l'uranium et de l'agent oxydo-réducteur par voie chimique sans mettre en oeuvre le procédé de l'invention.

En se référant à la figure 2, on illustre une forme de mise en oeuvre comportant une zone de contact et une batterie d'éléments électrolytiques. Dans un but de simplification, la solution aqueuse d'extraction de contact comporte un acide fort et complexant et un agent oxydo- réducteur constitué d'ions fer. Bien entendu, il est possible d'utiliser un autre agent oxydo- réducteur pourvu qu'il satisfasse aux impératifs requis ci-dessus.

On introduit par (14) une phase organique contenant l'extractant, le cas échéant, le diluant organique inerte et l'uranium (VI), dans une zone de contact (16). Par le courant (21) on y introduit également une solution aqueuse d'acide complexant contenant du fer (II). Après décantation des phases, il sort de la zone (16) un courant de phase organique (15) épuisée en uranium et un courant de phase aqueuse (17) contenant de l'uranium (IV), du fer (II) et du fer (III). Ce courant (17) est divisé en deux courants (18) et (20). Le courant (18) alimente les compartiments anodiques d'une batterie d'éléments électrolytiques schématiquement représentés par (24) et sort par le courant (19) qui est le courant de production et contenant l'acide complexant, de l'uranium à l'état concentré substantiellement sous forme U (VI) et du fer sous forme fer (III), qui est envoyé au stockage pour y subir des traitements ultérieurs. Le courant (20) est additionné du courant (22) constitué d'une solution aqueuse d'acide complexant et d'ions fer. Le courant réuni (25) alimente les compartiments cathodiques d'une batterie d'éléments électrolytiques represé- sentés schématiquement par (23). Des compartiments (23) sort le courant (21) à l'état réduit qui alimente la zone de contact (16). De même, à titre facultatif, le courant de production (19) peut être additionné d'une très faible quantité d'un agent chimique d'oxydation.

La figure 3 illustre un mode de réalisation comportant l'utilisation de deux zones de contact et de deux batteries d'éléments d'électrolyse. On introduit par le courant (30) une phase organique contenant l'extractant, le cas échéant, le diluant organique inerte, et l'uranium (VI) dans une première zone de contact (31). La phase organique partiellement épuisée en uranium sort de cette première zone par le courant (32) qui alimente une deuxième zone de contact (33). Après séparation des phases, la phase organique épuisée en uranium sort par le courant (34). Par le courant réuni (39) et (45) qui seront explicités ci-après, on introduit également dans la première zone (31) une solution aqueuse comprenant l'acide complexant, des ions fer et une faible proportion d'ion uranium (IV). Après contact et séparation des phases dans la zone (31), on retire une phase aqueuse (35) contenant de l'uranium (IV), du fer (II) et du fer (III). Ce courant est divisé en deux courants (36) et (37). Le courant (36) alimente les compartiments cathodiques d'une première batterie d'éléments électrolytiques schématiquement représentés par (38). Ce courant, après réduction, constitue le courant (39) qui alimente partiellement la première zone de contact (31). Le courant (37) alimente successivement les compartiments anodiques d'une deuxième batterie d'éléments d'électrolyse représentés schématiquement par (40) puis ensuite par le courant (41) les compartiments anodiques (42) de la première batterie d'éléments électrolytiques déjà mentionnée. Des compartiments (42) sort un courant (43) qui constitue la production et qui est envoyé au stockage non représenté. Dans la deuxième zone de contact (33), on met en contact le courant (32) de phase organique avec une solution aqueuse (44) contenant l'acide complexant, du fer (II) et fer (III) et une faible proportion d'uranium (IV). Après séparation des phases, on retire de la zone (33) une phase aqueuse que l'on divise en un courant (45) qui alimente conjointement avec le courant (39) décrit ci-dessus, la première zone de contact, et en un courant (46), lequel après adjonction d'un courant frais contenant l'acide complexant et des ions fer alimente les compartiments cathodiques de la deuxième batterie d'éléments électrolytiques déjà citée, et représentés schématiquement par (48). Bien entendu, selon ce schéma de mise en oeuvre et de circulation, le bilan matière impose que les quantités d'acide complexant et de fer entrant par le courant (47) soient égales à celles sortant dans le courant de production (43).

La figure 4 représente un autre mode de réalisation comportant plusieurs zones de contact et une batterie unique d'éléments électrolytiques. La phase organique de départ est représentée par le courant (50) qui est mis successivement en contact dans les zones (58), (56) et (54) avec une solution aqueuse comme il sera expliqué ci-après. Après séparation, la phase épuisée en uranium sort de la zone (54) par le courant (60). Par ailleurs, on introduit par le courant (51) une solution aqueuse contenant l'acide complexant et des ions fer. Cette solution alimente les compartiments cathodiques d'une batterie d'éléments électrolytiques, représentés schématiquement par (52). Le courant réduit (53) sortant, alimente successivement une première zone de contact (54) avec la phase organique puis après séparation des phases, une deuxième zone (56) et enfin une troisième zone (58) dans l'ordre de contact (54), (56), (58) alors que la phase organique de départ est mise en contact dans l'ordre successif (58), (56), (54). Dans chacune des zones (54), (56) et (58), qui sont constituées de trois batteries de mélangeurs-décanteurs, on prélève dans le mélangeur-décanteur final, dans le sens de circulation de la phase aqueuse, une fraction de la phase aqueuse qui est réintroduite respectivement dans le premier mélangeur-décanteur de chaque batterie sous la forme des courants (55), (57) et (59). De la zone de contact (58) sort une phase aqueuse (61) enrichie en uranium (IV) que l'on envoie en totalité dans les compartiments anodiques de la batterie d'éléments électrolytiques représentés schématiquement par (62) d'où l'on récupère un courant aqueux (63) enrichi en uranium (VI) qui constitue la production et qu'on envoie dans un stockage non représenté.

Comme pour les modes de réalisation précédents, ce mode peut comporter la variante facultative de traitement de la production au moyen d'une très faible quantité d'agent chimique d'oxydation.

La figure 5 représente une variante d'exécution de l'invention à une zone de contact et une batterie d'éléments électrolytiques. La phase organique chargée en uranium représentée par le courant (70) est introduite dans la zone de contact (74) d'où elle sort épuisée après décantation par le courant (79). On introduit également dans cette zone une solution aqueuse d'acide complexant contenant du fer (II) et qui provient des compartiments cathodiques d'une batterie d'éléments électrolytiques à séparateur, représentés schématiquement par (72), ces compartiments étant alimentés par un courant (71) d'une solution fraiche d'acide complexant et d'ion fer. Après contact et décantation dans ladite zone, on recueille à la sortie de la zone, une phase aqueuse (76) chargée en uranium (IV). Dans la zone de contact (74) constituée d'un ensemble de mélangeurs-décanteurs, on soutire du dernier mélangeur-décanteur un courant dérivé (75) que l'on réintroduit dans le premier mélangeur-décanteur de ladite batterie afin de constituer une boucle de recyclage (75-74). Le courant (76) alimente les compartiments anodiques de ladite batterie d'éléments électrolytiques, qui sont schématiquement représentés par (77) et sort par le courant (78) qui constitue la production. Ce courant enrichi en uranium (VI) est envoyé au stockage pour traitement ultérieur. Comme pour les modes de réalisation des figures précédentes, le mode de mise en oeuvre de la figure 5 peut comporter facultativement le traitement du courant de production (78) au moyen dune très faible quantité d'agent chimique d'oxydation.

Il est bien entendu que les modes de réalisation représentés par les figures précédentes ne sont donnés qu'à titre illustratif et ne constituent pas une limitation de l'invention. Bien au contraire, l'homme de la technique peut envisager des variantes d'exécution qui rentrent dans le domaine de l'invention telle qu'elle est définie par les revendications.

Les avantages procurés par le présent procédé sont: une consommation plus faible d'énergie pour l'oxydation et la réduction que celle consommée dans des cellules séparées et par conséquent, un coût correspondant moindre. En plus, le procédé permet de ne pas introduire d'ions étrangers et dans le cas de l'utilisation du fer comme agent d'agent d'oxydo-réduction, la teneur en fer dans la production est limitée à une concentration acceptable pour la récupération simple d'uranium de pureté élevée, par rapport aux procédés de l'art antérieur.

L'invention est illustrée au moyen des exemples non limitatifs suivants, les pourcentages étant exprimés en poids, sauf indication contraire.

### Exemple 1:

Cet exemple illustre le mode de réalisation représenté sur la figure 2.

On introduit en (14) une phase organique comprenant comme diluant organique inerte du kérosène. Cette phase présente une concentration 0,5 molaire d'acide di-(éthyl-2-hexyl) phosphorique, 0,125 molaire d'oxyde de trioctyl.¹ phosphine et contenant en plus 190 mg/litre d'ions uranium (VI). Le débit de la phase est de 5 litres par heure. La phase organique est mise en contact à 50°C dans la zone (16), constituée d'un mélangeur-décanteur avec une solution aqueuse (21) de composition:

sous un débit de 5,00 litres par heure.

Après décantation, la phase aqueuse sortante (17) est divisée en un courant (20) d'un débit de 4,87 litres par heure et en un courant (18) de débit 0,13 litre par heure.

On ajoute au courant (20), un courant (22) constitué d'une solution aqueuse d'acide phosphorique à 35% de P₂0₅ contenant 8 g/litre de fer sous forme ferrique sous un débit de 0,13 I/heure.

Le courant (25) résultant alimente le compartiment cathodique (23) d'une cellule d'electrolyse à membrane constituée de polymère perfluoré-sulfonique (marque commerciale NAFION de Du Pont de Nemours). La cellule d'électrolyse comporte deux compartiments de dimension 7 x 20 cm à électrodes planes, l'anode étant en graphite et la cathode étant en plomb. La distance de la cathode à la membrane est de 3 mm et celle de l'anode à la membrane est de 3 mm.

Le compartiment anodique (24) est muni de chicanes en quinconce permettant d'allonger le chemin de l'électrolyte et d'augmenter sa vitesse. On applique à la cellule un courant électrique continu de 1 ampère, la tension aux bornes s'établissant à 2 volts.

La phase organique (15) après extraction contient 18mg/i d'uranium.

Le courant (18) alimente le compartiment anodique (24) de la cellule d'électrolyse.

On recueille une solution (19) d'acide phosphorique à 35% de P₂O₅ contenant les ions:

La consommation d'énergie électrique dans la cellule électrolytique nécessaire pour traiter 1 kg d'uranium est de 2KW heure.

### Exemple 2:

Cet exemple illustre le mode de réalisation représenté sur la figure 3.

La température dans tout le dispositif est maintenue à 50°C.

On introduit par le courant (30) une phase organique comprenant comme diluant organique inerte du kérosène. Cette phase présente une concentration de 0,5 molaire d'acide di-(éthyl-2-hexyl) phosphorique, 0,125 molaire d'oxyde de trioctylphosphine et contenant en plus des ions d'uranium (VI) à une concentration de 230 mg/litre. Le débit de la phase est de 5 litres par heure et sa température de 50°C.

On introduit en (47) un courant de solution aqueuse fraiche d'acide phosphorique à 34% de P₂0₅ et portée à 50°C contenant 9 g/litre de fer sous forme ferrique, sous un débit de 0.15 litre/heure. La phase (30) est mise en contact avec une solution aqueuse qui est la réunion de deux courants, d'une part le courant (39) d'un débit de 5 litres par heure de composition suivante:

et d'autre part, d'un courant (45) qui sera explicité ci-après.

A la sortie de la zone de contact (31), on récupère un courant aqueux (35) qui est divisé en deux courants (36) et (37). Le courant (37), d'un débit de 0,15 litre/heure alimente le compartiment anodique (40) d'une deuxième cellule d'electrolyse de même constitution que celle de l'example 1, tandis que le courant (36) alimente le compartiment cathodique (38) d'une première cellule. On applique aux bornes de la première cellule un courant de 0,40 ampère. Le courant (37) après avoir traversé le compartiment anodique (40) de la deuxième cellule sous une intensité de 0,75 ampère, est introduit par le courant (41) dans le compartiment anodique (42) de la première cellule et ressort sous forme d'un courant (43) sous un débit de 0.15 litre/heure avec la composition suivante:

Ce courant qui constitue la preduction est ensuite envoyé au stockage.

Le courant de phase organique (32) sortant de la première zone de contact (31) entre ensuite dans une deuxième zone (33) constituée d'un mélangeur-décanteur. Elle y est mise en contact avec une solution aqueuse (44) sous un débit de 5 litres par heure, dont la composition est:

La phase organique sort de la zone (33) à une concentration en uranium de 2 mg/litre. La phase aqueuse sortant de la zone (33) est divisée en deux courants, le premier (45), d'un débit de 0,15 litre/heure est réuni au courant (39) pour alimenter la première zone (31) tandis que le second (46), d'un débit de 5 litres/heure, après y avoir ajouté le courant frais (47) déjà décrit, alimente le compartiment cathodique (48) de la deuxième cellule électrolytique. Il ressort sous la forme du courant réduit (44) pour alimenter la deuxième zone de contact (33). Les quantités d'ions phosphate et fer introduites en (47) sont égales à celles sortant par (43).

### Exemple 3:

Cet exemple illustre le mode de réalisation représenté par la figure 4.

On introduit en (50) une phase organique constituée de kérosène contenant l'acide di(éthyl-2-hexyl) phosphorique, d'une concentration de 0,5 molaire, l'oxyde de trioctylphosphine (0,125 molaire) et 120 mg/1 d'ions U (VI). Le débit de la phase est de 8 litres/heure et la température dans tout le dispositif est de 50°C.

On introduit en (51) une solution aqueuse d'acide phosphorique à 33% de P₂O₅ à 50°C et contenant 18 g/litre d'ions Fe³⁺ et 12 g/litre d'ions Fe2+ sous un débit de 0,20 litre/heure, dans le compartiment cathodique (52) d'une cellule d'électrolyse identique à celle de l'exemple 1, l'intensité électrique étant de 2,5 ampères.

La solution aqueuse (53) sortante contient:

On envoie cettre solution à contre-courant de la phase organique (50) successivement dans trois mélangeurs-décanteurs (54), (56), (58) munis de recirculations internes respectivement (55), (57), (59) dont les débits sont de 4 litres par heure.

La phase organique (60) sortant de la zone (54) est épuisée en uranium à une concentration inférieure à 1 mg/litre.

La phase aqueuse (61) sortant de la zone (58) est envoyée dans le compartiment anodique de la cellule d'electrolyse sous un débit de 0,2 litre/heure. La phase aqueuse (63) qui constitue la production contient 30 g/litre d'ions Fe (III) et 4,76 g/litre d'ion uranium dont 4,2 g/litre sous forme U (VI).

### Exemple 4:

Cet exemple illustre le mode de réalisation représenté sur la figure 5. La température dans tout le dispositif est de 55°C.

On introduit en (70) une solution de kérosène contenant 0,5 mole/I d'acide di(éthyl-2-hexyl) phosphorique, 0,125 mole/1 d'oxyde de trioctylphosphine et 150 mg/I d'ions U (VI). Le débit est de 41/h, la température de 55°C.

On introduit dans le compartiment cathodique (72) d'une cellule indentique à celle décrite dans l'exemple 1, 0,1 I/h d'une solution (71) d'acide phosphorique à 37% de P₂O₅ à 55°C, contenant 30 g/I d'ions fer introduits sous forme de sulfate, dont 20 g/I sont sous forme Fe³⁺. L'intensité appliquée est de 1,0 ampère.

La solution sortante (73) contenant 28 g/I d'ions ferreux est mise en contact avec la phase organique (50) dans le mélangeur-décanteur (74) muni d'une circulation interne (75) ayant un débit de 3 I/h.

La phase organique sortante (79) contient 15 mg/I d'uranium.

La solution aqueuse sortant du mélangeur-décanteur (76) est introduite dans le compartiment anodique (77) de la cellule et ressort en (78) avec la concentration ionique suivante:

La solution qui constitue la production est envoyée au stockage pour traitements ultérieurs.

## Revendications

1. Procédé continu de récupération et de concentration de l'uranium au degré d'oxydation (VI) contenu dans une phase organique non miscible à l'eau, extrayant peu l'uranium (IV) comprenant le traitement de ladite phase dans une ou plusieurs zones de contact liquide-liquide, au moyen d'une solution aqueuse d'extraction contenant un agent oxydo-réducteur soluble, à l'état partiellement ou totalement réduit, qui est réducteur de l'uranium (VI) en uranium (IV) dans ladite solution aqueuse, ce par quoi l'on réduit et extrait dans ladite solution aqueuse l'uranium sous la forme d'ions U (IV), puis la séparation d'une phase organique épuisée en uranium et d'une phase aqueuse chargée en uranium, le procédé étant caractérisé en ce que:
1 °/ iadite solution aqueuse d'extraction provient en totalité ou en partie du compartiment cathodique d'une cellule électrolytique à séparateur sous tension de courant continu; et
2°/ ladite phase aqueuse provenant de ladite zone de contact et chargée en uranium, alimente en totalité ou en partie le compartiment anodique de ladite cellule à séparateur sous tension de courant continu, ce par quoi l'on recueille une phase aqueuse concentrée en uranium substantiellement sous forme U (VI) et contenant l'agent d'oxydo-réduction à l'état oxydé, qui constitue la production.

2. Procédé selon la revendication 1, caractérisé en ce que la phase organique contient un extractant à caractère cationique pour l'uranium au degré d'oxydation (VI).

3. Procédé selon la revendication 2, caractérisé en ce que l'extractant cationique est au moins un membre choisi parmi des acides mono- ou dialkylphosphoriques, alkylphényl- phosphoriques, alkylphosphiniques, alkylphosphoniques, alkylpyrophosphoriques, les groupements alkyle contenant de 4 à 10 atomes de carbone.

4. Procédé selon la revendication 2, caractérisé en ce que l'extractant cationique est l'acide di-(-2 éthylhexyl) phosphorique.

5. Procédé selon la revendication 3 ou 4, caractérisé en ce que la phase organique contient en plus un agent synergique d'extraction.

6. Procédé selon la revendication 5, caractérisé en ce que la phase organique contient de l'acide di-(-2 éthylhexyl) phosphorique et de l'oxyde de trioctylphosphine.

7. Procédé selon la revendication 1, caractérisé en ce que la phase organique contient un extractant à caractère anionique choisi parmi des amines secondaires ou tertiaires non solubles dans l'eau.

8. Procédé selon la revendication 1, caractérisé; en ce que la phase organique contient un extractant à caractère neutre non miscible à l'eau, choisi parmi des phosphates de trialkyle.

9. Procédé selon l'une des revendications précédentes, caractérisé en ce qu'en plus, la phase organique contient un diluant ou solvant organique inerte vis-à-vis du mélange extractant, choisi parmi des hydrocarbures aliphatiques, aromatiques, halogénés ou non, des éthers de pétrole.

10. Procédé selon la revendication 9, caractérisé en ce que le diluant inerte est le kérosène.

11. Procédé selon les revendications 6, 9 et 10, caractérisé en ce que la concentration dans le diluant inerte de l'acide di-(-2 éthylhexyl) phosphorique est comprise entre 0,1 et 2 molaires et en ce que la concentration de l'agent synergique est comprise entre 0,01 et 2 molaires.

12. Procédé selon l'une quelconque des revendications précédentes, caractérisé en ce que la concentration en uranium dans la phase organique est comprise entre 20 et. 3.000 mg par litre, de préférence entre 50 et 500 mg/litre.

13. Procédé selon la revendication 1, caractérisé en ce que la solution aqueuse de mise en contact est une solution d'un acide fort, complexant de l'uranium (IV), choisi parmi l'acide phosphorique, chlorhydrique sulfurique.

14. Procédé selon la revendication 13, caractérisé en ce que la concentration en acide phosphorique de la solution aqueuse d'extraction est comprise entre 18 et 70% en poids de P₂0₅, de préférence supérieure à 35%.

15. Procédé selon la revendication 1, caractérisé en ce que l'agent d'oxydo-réduction à l'état réduit, présent dans la solution aqueuse d'extraction, comprend des ions fer (II).

16. Procédé selon la revendication 15, caractérisé en ce que les ions fer (II) sont présents en une quantité comprise entre 0,5 et 100 grammes par litre de solution aqueuse.

17. Procédé selon l'une quelconque des revendications précédentes, caractérisé en ce que l'on opère à une température comprise entre 20 et 80°C, de préférence au voisinage de 50°C.

18. Procédé selon l'une des revendications précédentes, caractérisé en ce que le rapport des débits de phase organique/solution aqueuse est compris entre 20 et 50.

19. Procédé selon l'une quelconque des revendications précédentes caractérisé en ce que l'on recycle dans la ou les zones de contact, une fraction de la phase aqueuse sortant de ladite ou desdites zones de contact.

20. Procédé selon l'une des revendications précédentes, caractérisé en ce que la totalité de la solution aqueuse entrant dans la ou les zones de contact provient du compartiment cathodique de la cellule d'électrolyse, le cas échéant avec recyclage interne d'une fraction de la phase sortant de la ou desdites zones, et que la totalité de la phase sortant de la ou desdites zones ou la totalité diminuée du recyclage interne, alimente le compartiment anodique de ladite cellule.

21. Procédé selon l'une des revendications 13 à 19, caractérisé en ce que la totalité de la solution aqueuse entrant dans la ou les zones de contact, provient du compartiment cathodique de la cellule électrolytique, en ce que le courant de phase aqueuse sortant de la ou des zones de contact est divisé en un courant aqueux alimentant le compartiment anodique et constitue la production et en un courant aqueux alimentant le compartiment cathodique de ladite cellule, après avoir reçu un courant aqueux contenant l'acide fort complexant et l'agent d'oxydoréduction, en des quantités correspondantes à celles retirées dans le courant de production.

22. Procédé selon la revendication 19, caractérisé en ce que le rapport phase aqueuse recyclée/phase organique est compris entre 0,1 et 10, de préférence entre 0,5 et 2.

23. Procédé selon l'une des revendications 1 à 19, caractérisé en ce que l'on utilise une pluralité de zones de contact et une pluralité de cellules électrolytiques.

24. Procédé selon l'une des revendications précédentes, caractérisé en ce que la cellule électrolytique à séparateur comporte une membrane en polymère perfluoré sulfonique.

25. Procédé selon l'une des revendications précédentes, caractérisé en ce qu'en plus on ajoute au courant de production, un agent d'oxydation chimique, en une quantité suffisante pour oxyder les ions uranium (IV) restant dans ledit courant.

## Claims

1. A continuous process for the recovery and concentration of uranium in a degree of oxidation of (VI) which is contained in a water-immiscible organic phase, with little extracting action in respect of uranium (IV), comprising the treatment of said phase in one or more liquid- liquid contact zones, by means of an aqueous extraction solution containing a soluble oxidoreduction agent, in the partially or totally reduced state, which is capable of reducing uranium (VI) to uranium (IV) in said aqueous solution, whereby the uranium is reduced and extracted in said aqueous solution, in the form of U (IV) ions, then separation of an organic phase which is exhausted in respect of uranium and an aqueous phase which is charged in respect of uranium, the process being characterised in that:
1. said aqueous extraction solution originates totally or partly from the cathodic compartment of a separator-type d.c. voltage electrolytic cell; and
2. said aqueous phase originating from said contact zone, which is charged in respect of uranium, totally or partially feeds the anodic compartment of said separator-type d.c. voltage electrolytic cell, whereby there is collected an aqueous phase which is concentrated in respect of uranium substantially in the form U (VI), and containing the oxidoreduction agent in the oxidised state, which forms the production.

2. A process according to claim 1 characterised in that the organic phase contains an extracting agent of cationic nature for uranium in a degree of oxidation of (VI).

3. A process according to claim 2 characterised in that the cationic extracting agent is at least one member selected from mono- or dialkylphosphoric, alkylphenylphosphoric, alkyl- phosphinic, alkylphosphonic, and alkylpyrophos- phoric acids, the alkyl groups containing from 4 to 10 carbon atoms.

4. A process according to claim 2 characterised in that the cationic extracting agent is di-(2-ethylhexylfphosphorfc acid.

5. A process according to claim 3 or claim 4 characterised in that the organic phase further contains a synergic extraction agent.

6. A process according to claim 5 characterised in that the organic phase contains di-(2-ethylhexyl)phosphoric acid and trioctylphosphine oxide.

7. A process according to claim 1 characterised in that the organic phase contains an extracting agent of anionic nature selected from water-insoluble secondary or tertiary amines.

8. A process according to claim 1 characterised in that the organic phase contains an extracting agent of neutral nature, which is water-immiscible and which is selected from trialkyl phosphates.

9. A process according to one of the preceding claims characterised in that in addition the organic phase contains an organic diluent or solvent which is inert with respect to the extracting mixture, selected from halogenated or unhalogenated aromatic or aliphatic hydrocarbons or petroleum ethers.

10. A process according to claim 6 characterised in that the inert diluent is kerosene.

11. A process according to claim 6, claim 9 and claim 10 characterised in that the concentration in the inert diluent of di-(2-ethylhexyl) phosphoric acid is from 0.1 to 2 molar and that the concentration of the synergic agent is from 0.01 to 2 molar.

12. A process according to any one of the preceding claims characterised in that the uranium concentration in the organic phase is from 20 to 3000 mg/litre, preferably from 50 to 500 mg/litre.

13. A process according to claim 1 characterised in that the aqueous contacting solution is a solution of a strong acid, complexing in respect of uranium (IV), which is selected from phosphoric, hydrochloric and sulphuric acids.

14. A process according to claim 13 characterised in that the phosphoric acid concentration in the aqueous extraction solution is from 18 to 70% by weight of P₂0₅, preferably more than 35%

15. A process according to claim 1 characterised in that the oxidoreduction agent in the reduced state, which is present in the aqueous extraction solution, includes iron (II) ions.

16. A process according to claim 15 characterised in that the iron (II) ions are present in an amount of from 0.5 to 100 grams per litre of aqueous solution.

17. A process according to any one of the preceding claims characterised in that operation is at a temperature of from 20 to 80°C, preferably in the vicinity of 50°C.

18. A process according to one of the preceding claims characterised in that the ratio between the flow rates of the organic phase and the aqueous solution is from 20 to 50.

19. A process according to any one of the preceding claims characterised in that a fraction of the aqueous phase issuing from said contact zone or zones is recycled into said contact zone or zones.

20. A process according to one of the preceding claims characterised in that the whole of the aqueous solution entering the contact zone or zones originates from the cathodic compartment of the electrolysis cell, possibly with internal recycling of a fraction of the phase issuing from said zone or zones; and that the whole of the phase issuing from the zone or zones or the whole reduced by the internal recycling feeds the anodic compartment of said cell.

21. A process according to one of claims 13 to 19 characterised in that the whole of the aqueous solution entering said contact zone or zones originates from the cathodic compartment of the electrolytic cell, that the aqueous phase flow issuing from the contact zone or zones is divided into an aqueous flow for feeding the anodic compartment and constitutes the production and into an aqueous flow for feeding the cathodic compartment of said cell, after having received an aqueous flow containing the strong, complexing acid and the oxidoreduction agent, in amounts corresponding to those drawn off in the production flow.

22. A process according to claim 19 characterised in that the recycled aqueous phase-organic phase ratio is from 0.1 to 10, preferably from 0.5 to 2.

23. A process according to one of claims 1 to 19 characterised in that a plurality of contact zones and a plurality of electrolytic cells are used.

24. A process according to one of the preceding clais characterised in that the separator-type electrolytic cell comprises a membrane of perfluorinated sulphonic polymer.

25. A process according to one of the preceding claims characterised in that in addition a chemical oxidation agent is added to the production flow, in an amount sufficient to oxidise the uranium (IV) ions remaining in said flow.

## Patentansprüche

1. Kontinuierliches Verfahren zur Rückgewinnung und Konzentrierung von Uran in der Oxidationsstufe (VI), das in einer mit Wasser nicht mischbaren organischen Phase enthalten ist, welche wenig Uran (IV) extrahiert, bei welchem diese Phase in einer oder mehreren Zonen der flüssig-flüssig-Berührung mit einer wässrigen Extraktionslösung behandelt wird, welche ein lösliches Redoxmittel teilweise oder vollständig reduziert enthält, das Uran (VI) zu Uran (IV) in der wässrigen Lösung reduziert, wodurch man in der wässrigen Lösung das Uran reduziert und in Form von U (IV)-lonen extrahiert, mit anschließender Trennung einer an Uran erschöpften organischen Phase von einer mit Uran beladenen Phase, dadurch gekennzeichnet, daß
1. die wässrige Extraktionslösung ganz oder teilweise aus der Kathodenkammer einer Elektrolysezelle mit Diaphragma unter Gleichspannung zugeführt wird und
2. die wässrige Phase aus der Berührungszone, welche mit Uran beladen ist, ganz oder teilweise die Anodenkammer der Diaphragma-Elektrolysezelle unter Gleichspannung speist, wodurch man eine wässrige Phase gewinnt, die an Uran im wesentlichen in Form von U (VI) konzentriert ist und das Redoxmittel im oxidierten Zustand enthält und die Produktion darstellt.

2. Verfahren nach Anspruch 1, dadurch gekennzeichnet, daß die organische Phase ein kationisches Extraktionsmittel für Uran in der Oxidationsstufe (VI) enthält.

3. Verfahren nach Anspruch 2, dadurch gekennzeichnet, daß das kationische Extraktionsmittel mindestens eine Verbindung ist aus der Gruppe de Mono-oder Dialkylphosphorsäuren, der Alkylphenylphosphorsäuren, der Alkylphosphinsäuren, der Alkylphosphonsäuren und der Alkylpyrophosphorsäuren, wobei die Alkylgruppen 4 bis 10 Kohlenstoffatome enthalten.

4. Verfahren nach Anspruch 2, dadurch gekennzeichnet, daß das kationische Extraktionsmittel die Di-(2-äthylhexyl)phosphorsäure ist.

5. Verfahren nach Anspruch 3 oder 4, dadurch gekennzeichnet, daß die organische Phase zusätzlich ein synergistisches Extraktionsmittel enthält.

6. Verfahren nach Anspruch 5, dadurch gekennzeichnet, daß die organische Phase Di-(2-äthylhexyl)phosphorsäure und Trioctylphosphin enthält.

7. Verfahren nach Anspruch 1, dadurch gekennzeichnet, daß die organische Phase ein anionisches Extraktionsmittel, ausgewählt unter mit Wasser nicht mischbaren sekundären oder tertiären Aminen, enthält.

8. Verfahren nach Anspruch 1, dadurch gekennzeichnet, daß die organische Phase ein neutrales mit Wasser nicht mischbares Extraktionsmittel aus der Gruppe der Trialkylphosphate enthält.

9. Verfahren nach einem der vorangegangenen Ansprüche, dadurch gekennzeichnet, daß die organische Phase zusätzlich ein organisches Verdünnungs- oder Lösungsmittel enthält, das gegenüber dem Extraktionsgemisch inert ist und ausgewählt ist unter gegebenenfalls halogenierten aliphatischen oder aromatischen Kohlenwasserstoffen, und Petroläthern.

10. Verfahren nach Anspruch 9, dadurch gekennzeichnet, daß das inert Verdünnungsmittel Kerosin ist.

11. Verfahren nach den Ansprüchen 6, 9 und 10, dadurch gekennzeichnet, daß die Konzentration der Di-(2-äthylhexylphosphorsäure im inerten Verdünnungsmittel 0,1 bis 2 m und daß die Konzentration des synergistischen Extraktionsmittels 0,01 bis 2 m beträgt.

12. Verfahren nach einem der vorangegangenen Ansprüche, dadurch gekennzeichnet, daß die Konzentration an Uran in der organischen Phase 20 bis 3000 mg/I, vorzugsweise 50 bis 500 mg/I beträgt.

13. Verfahren nach Anspruch 1, dadurch gekennzeichnet, daß die wässrige Lösung zum Inberührungbringen eine Lösung einer starken Säure ist, welche einen Komplex mit Uran (IV) bildet und ausgewählt ist aus der Gruppe der Phosphorsäure, Salzsäure und Schwefelsäure.

14. Verfahren nach Anspruch 13, dadurch gekennzeichnet, daß die Konzentration an Phosphorsäure in der wässrigen Extraktionslösung 18 bis 70 Gew.-% P₂0₅, vorzugsweise mehr als 35 Gew.-% P Pₛ beträgt.

15. Verfahren nach Anspruch 1, dadurch gekennzeichnet, daß das Redoxmittel in reduziertem Zustand, welches in der wässrigen Extraktionslösung vorhanden ist, Eisen-II-(Ionen) umfaßt.

16. Verfahren nach Anspruch 15, dadurch gekennzeichnet, daß die Eisen (II)-ionen in einer Menge von 0,5 bis 100g/f wässrige Lösung vorhanden sind.

17. Verfahren nach einem der vorangegangenen Ansprüche, dadurch gekennzeichnet, daß man bei einer Temperatur von 20 bis 80°C, vorzugsweise in der Nähe von 50°C arbeitet.

18. Verfahren nach einem der vorangegangenen Ansprüche, dadurch gekennzeichnet, daß das Mengenverhältnis von organischer Phase zu wässriger Lösung 20 bis 50 beträgt.

19. Verfahren nach einem der vorangegangenen Ansprüche, dadurch gekennzeichnet, daß man in die Berührungszone(n) einen Teil der aus besagter(n) Berührungszone(n) austretenden wässrigen Phase zurückführt.

20. Verfahren nach einem der vorangegangenen Ansprüche, dadurch gekennzeichnet, daß die Gesamtmenge der wässrigen Lösung, welche in die Berührungszone(n) eintritt, aus der Kathodenkammer der Elektrolysezelle zugeführt wird, gegebenenfalls mit interner Rückführung eines Teils der aus der (den) Zone(n) austretenden Phase und daß die Gesamtmenge der aus der (den) Zone(n) austretenden Phase oder die um die interne Rückführung verminderte Gesamtmenge in die Anodenkammer besagter Zelle gespeist wird.

21. Verfahren nach einem der Ansprüche 13 bis 19, dadurch gekennzeichnet, daß die Gesamtmenge der wässrigen Lösung, die in die Berührungszone(n) eintritt, aus der Kathodenkammer der Elektrolysezelle zugeführt wird, daß der Strom der wässrigen, aus der Berührungszone(n) austretenden Phase aufgeteilt wird in einen wässrigen Strom, welcher die Kathodenkammer speist und die Produktion darstellt und in einen wässrigen Strom, welcher die Anodenkammer der Zelle speist, nachdem ihm ein wässriger Strom, welcher die stark komplexbildende Säure und das Redoxmittel enthält zugeführt worden ist, in Mengen, welche den aus dem Produktionsstrom abgezweigten Mengen entsprechen.

22. Verfahren nach Anspruch 19, dadurch gekennzeichnet, daß das Verhältnis von rückgeführter wässriger Phase zu organischer Phase 0,1 bis 10, vorzugsweise 0,5 bis 2 beträgt.

23. Verfahren nach einem der Ansprüche 1 bis 19, dadurch gekennzeichnet, daß man mehrere Berührungszonen und mehrere Elektrolysezellen anwendet.

24. Verfahren nach einem der vorangegangen Ansprüche, dadurch gekennzeichnet, daß die Diaphragm-Elektrolysezelle eine Membran aus einem sulfonierten perfluorierten Polymerisat aufweist.

25. Verfahren nach einem der vorangegangenen Ansprüche, daduch gekennzeichnet, daß man zusätzlich dem Produktionsstrom ein chemisches Oxidationsmittel zusetzt, in einer ausreichenden Menge, um die in dem Strom verbliebenen Uran (IV)-Ionen zu oxidieren.
